# EUROPÄISCHE PATENTSCHRIFT

(11) **EP 0 254 284 B1**
(45) Veröffentlichungstag und Bekanntmachung des Hinweises auf die Patenterteilung: **12.06.1991**
(21) Anmeldenummer: 87110581.3
(22) Anmeldetag: 22.07.1987
(51) Int. Cl.: C10L 1/18

(54) **Verfahren zur Verbesserung der Fliessfähigkeit von Mineralölen und Mineralöldestillaten**
Process to improve the flowability of mineral oils and mineral oil distillates
Procédé pour améliorer la fluidité d'huiles minérales et de distillats d'huile minérales

(30) Priorität: 25.07.1986 DE 3625174
(43) Veröffentlichungstag der Anmeldung: 27.01.1988
(73) Patentinhaber: HOECHST AKTIENGESELLSCHAFT, 65926 Frankfurt am Main (DE)
(72) Erfinder: Payer, Wolfgang, Dr. Dipl.-Chem., D-4230 Wesel 1 (DE); Bexten, Ludger, Dr. Dipl.-Chem., 4224 Hünxe (DE); Hobes, John, Dr. Dipl.-Chem., D-4220 Dinslaken (DE)

(56) Entgegenhaltungen:
- EP-A- 0 099 646
- EP-A- 0 184 048
- EP-A- 0 190 553
- EP-A- 0 196 217
- EP-A- 0 203 554
- DE-A- 1 914 756

## Beschreibung

Die vorliegende Erfindung betrifft ein Verfahren zur Verbesserung der Fließfähigkeit von Mineralölen und Mineralöldestillaten durch Zusatz von Mischungen aus einem Ethylen-Vinylacetat-Diisobutylen-Terpolymerisat und einem Ethylen-Vinylacetat-Copolymerisat.

Mineralöle wie Rohöl, Dieselkraftstoff oder Heizöl enthalten Paraffin gelöst, das bei niedrigen Temperaturen auskristallisiert. Diese Feststoffablagerungen führen häufig zu Störungen bei der Gewinnung und beim Einsatz von Mineralölen. So kann z.B. die Arbeitsfähigkeit von Förder- und Transporteinrichtungen für Rohöl bis zu deren völligem Ausfall beeinträchtigt werden. Bei Dieselmotoren und Feuerungsanlagen können Verstopfungen der Filter auftreten, die schließlich in einer Unterbrechung der Kraftstoff- bzw. Heizmittelzufuhr resultieren.

Um diese unerwünschte Feststoffbildung zu vermeiden, setzt man Mineralölen Additive zu, die der Entstehung von Paraffinkristallen entgegenwirken. Dadurch wird ein Anstieg der Viskosität der Öle verhindert und ihr Stockpunkt gesenkt.

Große Bedeutung als Stockpunktserniedriger und Fließverbesserer für Rohöle und Mitteldestillate haben Copolymerisate aus Ethylen und Carbonsäureestern des Vinylalkohols erlangt. Besonders bewährt haben sich unter ihnen Ethylen-Vinylacetat-Copolymerisate. Solche Mischpolymerisate und ihre Verwendung sind z.B. in der DE-PS l9 l4 756 beschrieben. Ihre Herstellung erfolgt im allgemeinen durch Copolymerisation der Monomeren in Autoklaven bei Temperaturen von 80 bis 150°C und Drücken von 5 bis l5 MPa in Gegenwart von Peroxiden als Initiatoren und organischen Lösungsmitteln als Reaktionsmedium.

In der Praxis hat sich gezeigt, daß die Wirksamkeit dieser Copolymerisate als Fließverbesserer abhängig ist von den Eigenschaften der Mineralöle und Mineralöldestillate, deren Fließfähigkeit erhöht werden soll. Bei Mitteldestillaten z.B. wird sie u.a. beeinflußt durch den Gesamtgehalt an n-Paraffinen und den Gehalt an n-Paraffinen bestimmter Kettenlängen.

Es ist daher verständlich, daß die Ethylen-VinylacetatCopolymerisate trotz ihrer hervorragenden Eignung die Fließfähigkeit zu erhöhen, nicht immer die erwünschte Wirkung zeigen. In solchen Fällen behilft man sich dann dadurch, daß man sie in großen Mengen zusetzt oder daß man das Mineralöl oder das Mineralöldestillat mit niedrig siedenden Kohlenwasserstoffen vermischt.

Eine andere Möglichkeit, die Wirksamkeit von Fließverbesserern zu erhöhen, besteht darin, Additivkombinationen einzusetzen. So werden in der DE 26 39 672 Al Mischungen aus Polymeren mit Ethylenskelett und Copolymeren von C₂bis C₅₀-Olefinen beschrieben, die zu einer synergistischen Verbesserung der Fließeigenschaften von Destillatkohlenwasserstoffölen in der Kälte führen können.

Nach der US 36 60 057 Cl setzt man Mischungen aus einem Ethylen-Vinylacetat-Copolymerisat und einem festen Kohlenwasserstoff, der frei von n-Paraffinen ist, als Fließverbesserer ein.

Als Fließverbesserer für Erdölmitteldestillate werden in der US 40 l9 878 Cl Gemische offenbart, die aus einem Ethylen enthaltenden Polymerisat, Bienenwachs, Ozokerit und/oder einem langkettigen alpha-Olefin bestehen.

Obgleich die bekannten Substanzen und Substanzgemische in vielen Fällen die Fließfähigkeit von Mineralölen und Mineralöldestillaten unterschiedlicher Provenienz und Zusammensetzung bei niedrigen Temperaturen zum Teil sogar deutlich verbessert haben, fehlen dennoch Additive mit möglichst vielseitiger, im Idealfall universeller Anwendbarkeit.

Es bestand daher die Aufgabe, Additive zu finden, die gegenüber den bekannten Fließverbesserern eine noch größere Anwendungsbreite haben. Sie sollen die Fließfähigkeit auch solcher Öle erhöhen, bei denen die bekannten Additive keine oder nur geringe Wirkung zeigen.

Die vorstehend beschriebene Aufgabe wird gelöst durch ein Verfahren zur Verbesserung der Fließfähigkeit von Mineralölen und Mineralöldestillaten. Es ist dadurch gekennzeichnet, daß man den Mineralölen bzw. Mineralöldestillaten Mischungen aus einem Ethylen-Vinylacetat-Diisobutylen-Terpolymerisat und einem Ethylen-Vinylacetat-Copolymerisat zusetzt.

Überraschenderweise hat sich gezeigt, daß die Kombination von Ethylen-Vinylacetat-Diisobutylen-Terpolymerisaten mit Ethylen-Vinylacetat-Copolymerisaten die Ausscheidung von Paraffinen aus Mineralölen und Mineralöldestillaten wirksam unterdrücken. Die aus bestimmten Polymerisaten bestehenden Additive wirken damit einem Ansteigen der Viskosität der Kohlenwasserstoffgemische bei sinkenden Temperaturen entgegen und setzen den Stockpunkt herab. Das neue Verfahren hat sich zur Verbesserung der Fließfähigkeit von Mineralölen und deren Destillationsprodukten, unabhängig von ihrer qualitativen und quantitativen Zusammensetzung, bewährt.

Die erfindungsgemäß eingesetzten Ethylen-Vinylacetat-Diisobutylen-Terpolymerisate enthalten je l00 Gew.-Teile Ethylen 25 bis 78 Gew.-Teile Vinylacetat und 0,5 bis 45 Gew.-Teile Diisobutylen. Besonders bewährt haben sich Terpolymerisate mit 30 bis 55 Gew.-Teilen Vinylacetat und l,0 bis 27,5 Gew.-Teilen Diisobutylen je l00 Gew.-Teilen Ethylen.

Die durch Dampfdruckosmometrie gemessene mittlere Molmasse der Terpolymerisate beträgt 500 bis l0 000 g.mol⁻¹, vorzugsweise l000 bis 5000.g mol⁻¹ und insbesondere l500 bis 3500.g mol⁻¹.

Je l00 CH₂-Gruppen weisen sie 6 bis 20 und vorzugsweise 7 bis l5 CH₃-Gruppen in den Seitenketten auf, die nicht aus dem Acetatrest des Vinylacetats herrühren. Die Bestimmung der Anzahl CH₃- Gruppen erfolgt dabei durch H-NMR-Spektroskopie.

Die Herstellung der Ethylen-Vinylacetat-DiisobutylenTerpolymerisate ist bekannt. Sie kann z.B. durch Polymerisation des Monomerengemisches bei Drücken oberhalb von 50 MPa und Temperaturen von l50 bis 350°C in Gegenwart von Sauerstoff oder Radikale bildenden Initiatoren in Autoklaven oder Rohrreaktoren erfolgen.

Diisobutylen ist ein im wesentlichen aus 2,4,4-Trimethylpenten-(l) und 2,4,4-Trimethylpenten-(2) bestehendes Gemisch. Es entsteht bei der Dimerisierung von Isobutylen (2-Methylpropen) mit sauren Katalysatoren (z.B. Ionenaustauscher).

Die erfindungsgemäß eingesetzten Ethylen-Vinylacetat-Copolymerisate enthalten je l00 Gew.-Teile Ethylen 5 bis 54 Gew.-Teile Vinylacetat. Besonders bewährt haben sich Copolymerisate mit 11 bis 33 Gew.-Teilen Vinylacetat je l00 Gew.-Teilen Ethylen.

Die mittlere Molmasse der Copolymerisate, die, ebenso wie die mittlere Molmasse der Terpolymerisate durch Dampfdruckosmometrie gemessen wird, beträgt 500 bis l0 000 g.mo^{l-1}. Besonders bewährt haben sich Copolymerisate mit einer Molmasse von l000 bis 5000 g.mol⁻¹.

Je l00 CH₂-Gruppen weisen die Copolymerisate l bis l0 und vorzugsweise 3 bis 7 CH₃-Gruppen in den Seitenketten auf, die nicht aus dem Acetatrest des Vinylacetats herrühren. Die Bestimmung der Anzahl CH₃-Gruppen erfolgt dabei durch H-NMR-Spektroskopie.

Die Herstellung der Ethylen-Vinylacetat-Copolymerisate ist bekannt. Sie kann z.B. durch Polymerisation des Monomerengemisches bei Drücken von 5 bis l5 MPa und Temperaturen von 70 bis 150°C in Gegenwart Radikale bildender Initiatoren erfolgen. Als Reaktionsmedium kann ein organisches Lösungs- oder Suspensionsmittel wie Toluol eingesetzt werden.

Das Gewichtsverhältnis Ethylen-Vinylacetat-DiisobutylenTerpolymerisat und Ethylen-Vinylacetat-Copolymerisat in den Mischungen beträgt 100 : 1 bis 1 : 1. Bevorzugt werden Mischungen, die Terpolymerisat und Copolymerisat im Gewichtsverhältnis von 20 : 1 bis 3 : 1 enthalten.

Das erfindungsgemäße Verfahren verbessert sowohl die Fließfähigkeit von Mineralölen als auch von Mineralöldestillaten. Unter dem Begriff Mineralöle werden hierbei insbesondere Rohöle und Destillationsruckstände wie schweres Heizöl verstanden. Als Mineralöldestillate werden Kohlenwasserstofffraktionen mit einer Siedetemperatur zwischen etwa l50 und 400°C bezeichnet. Hierzu gehören beispielweise Petroleum, leichte Heizöle und Dieselkraftstoff. Von besonderer Bedeutung sind die Mitteldestillate wie Heizöl EL und Dieselkraftstoff.

Das Gemisch aus Terpolymerisat und Copolymerisat wird Mineralölen bzw. Mineralöldestillaten in Form von Lösungen, die 20 bis 70 Gew.-% (bezogen auf die Lösung) der Polymerisate enthalten, zugesetzt. Als Lösungsmittel geeignet sind aliphatische oder aromatische Kohlenwasserstoffe oder Kohlenwasserstoffgemische, z.B. Benzinfraktionen. Besonders geeignet ist Kerosin. Die Polymerisatmenge bezogen auf Mineralöl bzw. Mineralöldestillate soll 0,00l bis 2, vorzugsweise 0,005 bis 0,5 Gew.-% betragen.

Die Polymerisatgemische können allein oder auch zusammen mit anderen Additiven verwendet werden, z.B. mit anderen Stockpunkterniedrigern oder Entwachsungshilfsmitteln, mit Korrosionsinhibitoren, Antioxidantien, Schlamminhibitoren und Zusätzen zur Erniedrigung des Cloud-Points.

Das erfindungsgemäße Verfahren wird durch die nachfolgenden Beispiele näher erläutert:

### Beispiele 1 bis 9:

In den folgenden Beispielen werden die nachstehend charakterisierten Polymerisate allein oder als Mischung eingesetzt.
A Ethylen-Vinylacetat-Diisobutylen-Terpolymerisat mit 38,1 Gew.-Teilen Vinylacetat und 5,6 Gew.-Teilen Diisobutylen je 100 Gew.-Teile Ethylen, mit einer Molmasse von 1 840 g.mol⁻¹ und 8,2 CH-Gruppen in den Seitenketten, die nicht aus dem Acetatrest des Vinylacetats herrühren, je 100 CH₂-Gruppen.
B Ethylen-Vinylacetat-Copolymerisat mit 18,6 Gew.-Teilen Vinylacetat je 100 Gew.-Teilen Ethylen und mit einer Molmasse von 3l00 g.mol⁻¹.
C Ethylen-Vinylacetat-Copolymerisat mit 25,0 Gew.-Teilen Vinylacetat je 100 Gew.-Teilen Ethylen und mit einer Molmasse von 3200 g.mol⁻¹.
D Ethylen-Vinylacetat-Copolymerisat mit 18,9 Gew.-Teilen Vinylacetat je 100 Gew.-Teilen Ethylen und mit einer Molmasse von l800 g.mol⁻¹.
E Ethylen-Vinylacetat-Copolymerisat mit 25,5 Gew.-Teilen Vinylacetat je 100 Gew.-Teilen Ethylen und mit einer Molmasse von 2000 g.mol⁻¹.
F Ethylen-Vinylacetat-Copolymerisat mit 57,2 Gew.-Teilen Vinylacetat je 100 Gew.-Teilen Ethylen und mit einer Molmasse von 1950 g.mol⁻¹.

Der Vinylacetatgehalt im Polymerisat wird nach der Pyrolysemethode bestimmt. Hierzu werden 200 mg des Polymerisats mit 300 mg reinem Polyethylen in einem Pyrolysekolben 5 Minuten auf 450°C erhitzt und die Spaltgase in einem 250 ml-Rundkolben aufgefangen. Die entstandene Essigsäure wird mit einer NaJ/KJO₃-Lösung umgesetzt und das freiwerdende Jod mit Na₂S₂O₃-Lösung titriert. Die Bestimmung des Diisobutylengehaltes im Polymeren erfolgt durch 13 C-NMR-Spektroskopie.

Die Beispiele 1 bis 5 betreffen das erfindungsgemäße Verfahren. In den Beispielen 6 bis 9 wird über Ergebnisse von Vergleichsversuchen berichtet, die bei Einsatz von
- Ethylen-Vinylacetat-Diisobutylen-Terpolymerisat (Beispiel 6), von
- Ethylen-Vinylacetat-Copolymerisaten (Beispiele 7 und 8) und
- einer Mischung aus einem Terpolymerisat und einem Copolymerisat, dessen Zusammensetzung außerhalb des beanspruchten Bereiches liegt (Beispiel 9)

erhalten werden.

Die Wirksamkeit des erfindungsgemäßen Verfahrens zur Verbesserung der Fließfähigkeit wird an Hand des "KaltFilter-Verstopfungspunkt-Tests" (CFPP-Test) beschrieben. Die Durchführung des Tests erfolgt nach DIN 51428. Sie ist auch im J. of the Inst. of Petr. Bd. 52, Juni 1966, Seite 173 bis 185, publiziert.

Zur Prüfung werden drei Mitteldestillate M1, M2 und M3 eingesetzt, die durch die in Tabelle 1 zusammengestellten Eigenschaftswerte gekennzeichnet sind.

In Tabelle 2 sind die Ergebnisse zusammengefaßt, die die Wirksamkeit des erfindungsgemäßen Verfahrens zur Verbesserung der Fließfähigkeit von Mineralölen und Mineralöldestillaten beschreiben.

## Patentansprüche

1. Verfahren zur Verbesserung der Fließfahigkeit von Mineralölen und Mineralöldestillaten, dadurch gekennzeichnet, daß man den Mineralölen bzw. Mineralöldestillaten Mischungen aus einem Ethylen-Vinylacetat-Diisobutylen-Terpolymerisat und einem Ethylen-Vinylacetat-Copolymerisat zusetzt, die Terpolymerisat und Copolymerisat im Verhältnis 100 zu 1 bis 1 zu 1, vorzugsweise 20 zu 1 bis 3 zu 1 enthalten, wobei das Ethylen-Vinylacetat-Diisobutylen-Terpolymerisat je 100 Gew.-Teile Ethylen 25 bis 78, insbesondere 30 bis 55 Gew.-Teile Vinylacetat und 0,5 bis 45, insbesondere 1`0 bis 27,5 Gew.-Teile Diisobutylen enthält, eine mittlere Molmasse (gemessen durch Dampfdruckosmometrie) von 500 bis 10000, vorzugsweise 1000 bis 5000 und insbesondere 1500 bis 3500 g.mol⁻¹ besitzt und je 100 CH₂-Gruppen 6 bis 20, vorzugsweise 7 bis 15 CH₃-Gruppen in den Seitenkettn aufweist, die nicht aus dem Acetatrest des Vinylacetats herrühren und das Ethylen-Vinylacetat-Copolymerisat je 100 Gew.-Teile Ethylen 5 bis 54, insbesondere 11 bis 33 Gew.-Teile Vinylacetat enthält, eine mittlere Molmasse (gemessen durch Dampfdruckosmometrie) von 500 bis 10000, insbesondere 1000 bis 5000 g.mol⁻¹ besitzt und je 100 CH₂-Gruppen 1 bis 10, vorzugsweise 3 bis 7 CH₃-Gruppen in den Seitenketten aufweist, die nicht aus dem Acetatrest des Vinylacetats herrühren.

2. Mineralöl oder Mineralöldestillat mit verbessertem Fließverhalten dadurch gekennzeichnet, daß es 0,001 bis 2, vorzugsweise 0,005 bis 0,5 Gew.-% (bezogen auf das Gewicht des Mineralöls bzw. Mineralöldestillates) einer Mischung enthält, die aus einem Ethylen-VinylacetatDiisobutylen-Terpolymerisat und einem Ethylen-Vinylacetat-Copolymerisat im Gewichtsverhältnis 100 zu 1 bis 1 zu 1, vorzugsweise 20 zu 1 bis 3 zu 1 besteht.

3. Mineralöl oder Mineralöldestillat nach Anspruch 2 dadurch gekennzeichnet, daß
- das Ethylen-Vinylacetat-Diisobutylen-Terpolymerisat je 100 Gew.-Teile Ethylen, 25 bis 78, insbesondere 30 bis 55 Gew.-Teile Vinylacetat und 0,5 bis 45 insbesondere 1,0 bis 27,5 Gew.-Teile Diisobutylen enthält, eine mittlere Molmasse (gemessen durch Dampfdruckosmometrie) von 500 bis 10000, vorzugsweise 1000 bis 5000 und insbesondere 1500 bis 3500 g.mol⁻¹ besitzt und je 100 CH₂-Gruppen 6 bis 20, vorzugsweise 7 bis 15 CH₃-Gruppen in den Seitenketten aufweist, die nicht aus dem Acetatrest des Vinylacetats herrühren
- das Ethylen-Vinylacetat-Copolymerisat je 100 Gew.Teile Ethylen, 5 bis 54, insbesondere 11 bis 33 Gew.Teile Vinylacetat enthält, eine mittlere Molmasse (gemessen durch Dampfdruckosmometrie) von 500 bis 10000` insbesondere 1000 bis 5000 g.mol⁻¹ besitzt und je 100 CH₂-Gruppen 1 bis 10, vorzugsweise 3 bis 7 CH₃-Gruppen in den Seitenketten aufweist, die nicht aus dem Acetatrest des Vinylacetats herrühren.

## Claims

1. A process to improve the flowability of mineral oils and mineral oil distillates, characterised in that mixtures of an ethylene-vinyl acetate-diisobutylene terpolymer and an ethylene-vinyl acetate copolymer containing terpolymer and copolymer in a ratio of 100 to 1 to 1 to 1, preferably 20 to 1 to 3 to 1, are added to the mineral oils or mineral oil distillates, said ethylene-vinyl acetate-diisobutylene terpolymer containing 25 to 78, in particular 30 to 55 parts by weight of vinyl acetate and 0.5 to 45, in particular 1.0 to 27.5 parts by weight of diisobutylene per 100 parts by weight of ethylene, having an average molecular mass (measured by vapour pressure osmometry) of 500 to 10000, preferably 1000 to 5000, and in particular 1500 to 3500 g x mol⁻¹ and exhibiting 6 to 20, preferably 7 to 15 CH₃ groups, which do not originate from the acetate radical of the vinyl acetate, in the side chains per 100 CH₂ groups, and said ethylene-vinyl acetate copolymer containing 5 to 54, in particular 11 to 33 parts by weight of vinyl acetate per 100 parts by weight of ethylene, having an average molecular mass (measured by vapour pressure osmometry) of 500 to 10000, in particular 1000 to 5000 g x mol⁻¹ , and exhibiting 1 to 10, preferably 3 to 7 CH₃ groups, which do not originate from the acetate radical of the vinyl acetate,- in the side chains per 100 CH₂ groups.

2. A mineral oil or mineral oil distillate with improved flowability, characterised in that it contains 0.001 to 2, preferably 0.005 to 0.5% by weight (related to the weight of the mineral oil or mineral oil distillate) of a mixture which consists of an ethylene-vinyl acetate-diisobutylene terpolymer and an ethylene-vinyl acetate copolymer in a weight ratio of 100 to 1 to 1 to 1, preferably 20 to 1 to 3 to 1.

3. A mineral oil or mineral oil distillate according to claim 2, characterised in that
- the ethylene-vinyl acetate-diisobutylene terpolymer contains 25 to 78, in particular 30 to 55 parts by weight of vinyl acetate and 0.5 to 45, in particular 1.0 to 27.5 parts by weight of diisobutylene per 100 parts by weight of ethylene, has an average molecular mass (measured by vapour pressure osmometry) of 500 to 10000, preferably 1000 to 5000 and in particular 1500 to 3500 g x mol ⁻¹, and exhibits 6 to 20, preferably 7 to 15 CH₃ groups, which do not originate from the acetate radical of the vinyl acetate, in the side chains per 100 CH₂ groups.
- the ethylene-vinyl acetate copolymer contains 5 to 54, in particular 11 to 33 parts by weight of vinyl acetate per 100 parts by weight of ethylene, has an average molecular mass (measured by vapour pressure osmometry) of 500 to 10000, in particular 1000 to 5000 g x mol⁻¹ , and exhibits 1 to 10, preferably 3 to 7 CH₃ groups, which do not originate from the acetate radical of the vinyl acetate, in the side chains per 100 CH₂ groups.

## Revendications

1. Procédé pour améliorer la fluidité d'huiles minérales et de leurs distillats, caractérisé en ce que l'on ajoute aux huiles minérales ou à leurs distillats des mélanges d'un copolymère ternaire éthylène-acétate de vinyle-diisobutylène et d'un copolymère éthylène-acétate de vinyle, à des proportions relatives de 100:1 à 1:1, de préférence de 20:1 à 3:1, entre le copolymère ternaire et le copolymère, le copolymère ternaire éthylène-acétate de vinyle-diisobutylène contenant de 25 à 78, plus spécialement de 35 à 55 parties en poids d'acétate de vinyle et de 0,5 à 45, plus spécialement de 1,0 à 27,5 parties en poids de diisobutylène pour 100 parties en poids d'éthylène, ayant une masse moléculaire moyenne (mesurée par osmométrie de pression de vapeur) de 500 à 10 000, de préférence de 1 000 à 5 000 et plus spécialement de 1 500 à 3 500 g.mol ⁻¹ et contenant dans les chaînes latérales, pour 100 groupes CH₂, de 6 à 20, de préférence de 7 à 15 groupes CH₃ ne provenant pas du radical acétate de l'acétate de vinyle, et le copolymère éthylène-acétate de vinyle contenant de 5 à 54, plus spécialement de 11 à 33 parties en poids d'acétate de vinyle pour 100 parties en poids d'éthylène, ayant une masse moléculaire moyenne (mesurée par osmométrie de pression de vapeur) de 500 à 10 000, plus spécialement de 1 000 à 5 000 g.mol⁻¹ et contenant dans les chaînes latérales, pour 100 groupes cH₂, de 1 à 10, de préférence de 3 à 7 groupes CH₃ ne provenant pas du radical acétate de l'acétate de vinyle.

2. Huile minérale ou distillat d'huile minérale ayant une fluidité améliorée, caractérisés en ce qu'ils contiennent de 0,001 à 2, de préférence de 0,005 à 0,5 % de leurs poids d'un mélange consistant en un copolymère ternaire éthylène-acétate de vinyle-diisobutylène et un copolymère éthylène-acétate de vinyle dans des proportions relatives en poids de 100:1 à 1:1, de préférence de 20:1 à 3:1.

3. Huile minérale ou distillat d'huile minérale selon la revendication 2, caractérisés en ce que :
- le copolymère ternaire éthylène-acétate de vinyle-diisobutylène contient de 25 à 78, plus spécialement de 30 à 55 parties en poids d'acétate de vinyle et de 0,5 à 45, plus spécialement de 1,0 à 27,5 parties en poids de diisobutylène pour 100 parties en poids d'éthylène, il a une masse moléculaire moyenne (mesurée par osmométrie de pression de vapeur) de 500 à 10 000, de préférence de 1 000 à 5 000 et plus spécialement de 1 500 à 3 500 g.mol⁻¹ et il contient dans les chaînes latérales, pour 100 groupes CH₂, de 6 à 20, de préférence de 7 à 15 groupes cH₃ qui ne proviennent pas du radical acétate de l'acétate de vinyle,
- le copolymère éthylène-acétate de vinyle contient de 5 à 54, plus spécialement de 11 à 33 parties en poids d'acétate de vinyle pour 100 parties en poids d'éthylène, il a une masse moléculaire moyenne (mesurée par osmométrie de pression de vapeur) de 500 à 10 000, plus spécialement de 1 000 à 5 000 g.mol⁻¹ et il contient dans les chaînes latérales, pour 100 groupes CH₂, de 1 à 10, de préférence de 3 à 7 groupes CH₃ ne provenant pas du radical acétate de l'acétate de vinyle.
